# EUROPÄISCHE PATENTSCHRIFT

(11) **EP 0 235 564 B1**
(45) Veröffentlichungstag und Bekanntmachung des Hinweises auf die Patenterteilung: **12.09.1990**
(21) Anmeldenummer: 87101089.8
(22) Anmeldetag: 27.01.1987
(51) Int. Cl.: G03C 1/79, D21H 17/00

(54) **Wasserfester fotographischer Papierträger**
Water-resistant photographic paper support
Support photographique en papier résistant à l'eau

(30) Priorität: 03.03.1986 DE 3606806
(43) Veröffentlichungstag der Anmeldung: 09.09.1987
(73) Patentinhaber: Felix Schoeller jr Foto- und Spezialpapiere GmbH & Co. KG, 49086 Osnabrück (DE)
(72) Erfinder: Kerkhoff, Alois-Bernhard, Dr. Chem., D-4516 Bissendorf 2 (DE); Wanka, Rudolf, Dr. Dipl-Papier-Ing., D-4500 Osnabrück (DE); Storbeck, Wolfgang, D-4513 Belm (DE)
(74) Vertreter: Rücker, Wolfgang

(56) Entgegenhaltungen:
- EP-A- 0 106 706
- DE-A- 3 210 621
- DE-A- 3 216 840
- GB-A- 2 107 610

## Beschreibung

Die Erfindung betrifft einen photographischen Papierträger , insbesondere einen Papierträger , der zur Aufnahme solcher schwarz-weiß- und farbphotographischer Schichten geeignet ist , die einer Naßentwicklung und -fixierung durch photographische Bäder bedürfen . Der photographische Papierträger zeichnet sich durch eine hochglatte Oberfläche , eine hohe innere Festigkeit und ein geringes Verschmutzen der Kanten bei der Behandlung mit den photographischen Bädern aus.

Die Verwendung von Papier als Träger für photographische Schichten ist seit langem bekannt und in mancher Hinsicht auch vorteilhaft. Nachteilig ist jedoch die hohe Absorptionsfähigkeit des Papieres für photographische Bäder . Durch die neuen Schnellentwicklungsverfahren wird die Wässerung des Papierträgers verkürzt und die im Papier verbleibenden photographischen Behandlungslösungen können im Laufe der Zeit oder durch Einwirkung von Wärme bräunliche Verfärbungen bilden , die zu einer Beeinträchtigung des Bildes führen .

Die übliche Beschichtung des Papierträgers mit Polyolefinen schützt zwar dessen Oberflächen , die Kanten , die durch das Schneiden entstehen , bleiben jedoch gegenüber der Einwirkung der photographischen Bäder ungeschützt.

Um die Verschmutzung der Kanten zu verringern , ist es bekannt, das Papier mit neutralen Leimungsmitteln , z.B. Alkylketendimeren , zu leimen . Die Verwendung dieser neutralen Leimungsmittel reicht jedoch nicht aus , um die Kanten des Papierträgers in Schnellentwicklungsverfahren vollständig zu schützen .

Speziell die Permeation des in den meisten handelsüblichen Entwicklern enthaltenen Alkohols , z.B. Benzylalkohol , wird nicht ausreichend verhindert

Es sind verschiedene Wege aufgezeigt worden , ein mittels neutraler Leimungsmittel geleimtes Papier durch weitere Zusätze umempfindlich gegenüber der Einwirkung des Alkohols zu machen .

In DE-A 32 10 621 wird die Verwendung einer Kombination aus Alkylketendimer oder einem anderen neutralen Leimungsmittel , einem anionischen Polyacrylamid und einer kationischen Stärke beschrieben, in DE-A 32 16 841 eine Innenleimung aus Alkylketendimer und kationischem Polyacrylamid und in DOS 32 16 840 ein Gemisch aus Alkylketendimer und einer Mischung von anionischem und kationischem Polyacrylamid .

Die in DE-A 32 10 621 beschriebene Verfahrensweise liefert zwar in Bezug auf die Verschmutzung der Kanten durch die photographischen Bäder recht brauchbare Ergebnisse , nachteilig ist jedoch die Beeinträchtigung der Oberflächengüte des Papiers .

Auch die in DE-A 32 16 840 und DE-A 32 16 841 beschriebenen Verfahrensweisen liefern keine genügend glatten Papieroberflächen , um für qualitativ hochwertige Bilder geeignet zu sein .

Durch Leimung des Papierkerns mit einer bekannten sauren Leimung unter Verwendung von Fettsäure und/oder Fettsäuresalzen und Aluminiumsulfat wird zwar eine gute Oberfläche erhalten ,das Eindringen der photographischen Bäder wird jedoch nicht aus reichend verhindert , sodaß die Kanten solcher mit Fettsäure und Aluminiumsalzen geleimten Papiere besonders stark verschmutzen .

Aufgabe der Erfindung ist es daher , einen photographischen Papierträger zu schaffen , die für die Aufnahme photographischer Schichten , insbesondere schwarz/weiß- und farbphotographischer Schichten , die einer Naßentwicklung und -fixierung bedürfen , geeignet ist und der die mit dem Stand der Technik verbundenen Nachteile nicht aufweist , dh. der nach der Behandlung in photographischen Bädern , auch bei der Verwendung von Schnellentwicklungsverfahren , keine nennenswerte Verschmutzung der Kanten zeigt und eine hochglatte Oberfläche besitzt.

Die Aufgabe wird durch die in den Ansprüchen beschriebenen Merkmale gelöst.

Der erfindungsgemäß verwendete Papierträger wird unter Verwendung von Fettsäuren oder Fettsäuresalzen geleimt . Die Fettsäuren können gesättigt oder ungesättigt sein . Sie enthalten 14 bis 20 Kohlenstoffatome und sind z.B. Palmitinsäure , Stearinsäure oder Ölsäure . Bevorzugt werden Fettsäuren mit 16 bis 18 Kohlenstoffatomen , speziell Stearinsäure sowie deren Salze , z.B. Natriumstearat, eingesetzt. Der Zusatz der Leimungsmittel erfolgt zur Papiermasse in einem sauren pH-Bereich von 3,5 bis 5 unter Verwendung von Aluminiumsalzen , bevorzugt Aluminiumsulfat oder Aluminiumchlorid .

Dieser Leimungsmischung aus Fettsäure und/oder Fettsäuresalz und Aluminiumsalz kann ein Alkylketendimer zugesetzt werden . Die verwendeten Alkylketendimer enthalten Alkylgruppen mit 12 bis 18 Kohlenstoffatomen und können einzeln oder auch als Gemisch eingesetzt werden .

Erfindungsgemäß wird der Papiermasse weiterhin ein epoxidiertes höheres Fettsäureamid zugesetzt . Die Fettsäurereste des epoxidierten höheren Fettsäureamids bestehen aus Alkylgruppen mit 14 bis 30 Kohlenstoff-Atomen .
In einer sauer geleimten Papiermasse beträgt das Verhältnis von epoxidiertem höheren Fettsäureamid zur Fettsäure bzw. dem Fettsäuresalz 0,01 : 1 bis 0,2 : 1 .
Bei zusätzlicher Verwendung von Alkylketendimer beträgt das Verhältnis von epoxidiertem höherem Fettsäureamid zu Alkylketendimer zu Fettsäure bzw. Fettsäuresalz 0,02 : 0,2 : 1 bis 0,15 : 0,4 : 1 . Die Gesamtmenge an epoxidiertem höheren Fettsäureamid , die der erfindungsgemäß verwendeten Leimungsmischung zugesetzt wird , beträgt 0,01 bis 0,3 Gew.-% bezogen auf die Papiermasse . Setzt man der Papiermasse epoxidiertes höheres Fettsäureamid in Mengen unter 0,01 Gew.-% bezogen auf die Papiermasse zu , so wird das Eindringen der photographischen Bäder in das Papier nicht ausreichend verhindert . Erhöht man die Menge an epoxidiertem höheren Fettsäureamid auf über 0,3 Gew.-% bezogen auf die Papiermasse , so verliert das Papier an innerer Festigkeit, was sich negativ auf die Eigenschaften als Träger für photographische Schichten auswirkt.

Der Papiermasse wird weiterhin anionisches und kationisches Polyacrylamid zugegeben . Das Verhältnis von anionischem zu kationischem Polyacrylamid beträgt 40/60 bis 60/40 , bevorzugt genau 50/50

. Die zugesetzte Gesamtmenge beträgt 0,2 bis 2,0 Gew.-%, vorzugsweise 0,4 bis 1,4 Gew.-%, bezogen auf die Papiermasse .

Beispiele für kationische Polyacrylamide , die erfindungsgemäß verwendet werden , sind gemäß Mannich modifizierte Produkte von Polyacrylamiden , Hofmann-Abbauprodukte von Polyacrylamiden , Copolymerisationsprodukte zwischen Acrylamiden und Ethylenimin , Copolymerisate aus Acrylamid mit einem kationischen Monomeren , wie Dimethylaminoethylmethacrylat , in Form der sauren Salze organischer oder Mineralsäuren oder in quarternierter Form mit Methylchlorid oder Dimethylsulfat , oder Ester wie z.B. Diethylaminoethylacrylester . Das Molekulargewicht liegt in einem Bereich von 500 000 bis 2.000.000 , bevorzugt von 1.000.000 bis 1.500.000.

Erfindungsgemäß verwendete anionische Polyacrylamide sind z.B. teilweise hydrolysierte Produkte von Polyacrylamiden, Acrylamid/Acrylsäure-Copolymerisate bzw. deren Salze , (Meth- )Acrylamid/Methacrylsäure-Copolymerisate bzw. deren Salze , (Meth-)Acrylamid-(Meth- )Acrylsäure/Acrylnitril-Copolymerisate bzw. deren Salze und (Meth-)Acrylamid/(Meth- )Acrylsäureester-Copolymerisate bzw. deren Verseifungsprodukte. Das Molekulargewicht liegt in dem Bereich von 500 000 bis 2.000.000 , bevorzugt von 1.000.000 bis 1.500.000 .

Es wurde gefunden , daß sich die Verwendung der Kombination von Fettsäure und/oder Fettsäuresalzen , Aluminiumsalzen , eventuell Alkylketendimer , und epoxidiertem höheren Fettsäureamid besonders günstig auf die Verschmutzung der Kanten des Papiers durch die photographischen Bäder auswirkt.

Dadurch wird auch die in neuerer Zeit vorherrschende Meinung widerlegt, daß eine gute Innenleimung, die das Papier vor der Permeation der photographischen Bäder schützt, sowie eine hohe innere Festigkeit der Papiere, nur bei neutraler Fahrweise, d. h. mit neutralen Leimungsmitteln im neutralen pH-Bereich, erreicht werden kann.

Überraschenderweise bewirkt der weitere Zusatz von anionischem und kationischem Polyacrylamid keine starke Flockung der Fasern, sondern vielmehr eine hochglatte Oberfläche des Papiers bei einem gleichzeitig drastischen Anstieg der inneren Festigkeit. Der Festigkeitsanstieg erwies sich als nicht nur konzentrationsabhängig. Zwar konnte generell bei allen eingesetzten Polyacrylamid-Kombinationen ein konzentrationsabhängiger Anstieg der inneren Festigkeit beobachtet werden, jedoch war dieser Festigkeitsgewinn bei gleichen Einsatzmengen, gleichem Mengenverhältnis und gleichen Kettenlängen der Polyacrylamide unterschiedlich.

Es wurde nämlich gefunden, daß die Auswirkungen auf die innere Festigkeit des Papiers darüber hinaus abhängig von dem Acrylatanteil der verwendeten anionischen Polyacrylamide ist, und zwar handelt es sich nicht um eine lineare Abhängigkeit, d. h. das Maximum der inneren Festigkeit wird nicht bei einem hohen Anteil an anionischen Gruppen erzielt. Es wird vielmehr dann erhalten, wenn der Anteil der anionischen Gruppen im anionischen Polyacrylamid 5 bis 20 % beträgt.

Die erfindungsgemäß verwendeten Polyacrylamide können als Mischung oder einzeln der Papiermasse zugegeben werden. Bevorzugt wird die einzelne Zugabe.

Für die Verwendung als photographischer Träger kann das Papier neben einer Innerleimung in der Papiermasse außerdem noch mit einer Oberflächenleimung versehen sein , die z.B. aus einem Stärke- oder Polyvinylalkoholstrich besteht , der aus wäßriger Lösung mit einem bekannten Auftragsverfahren auf die Papierbahn aufgebracht wird .

Das Papier kann außerdem ein- oder beidseitig mit einer Polyolefinüberzugsschicht versehen werden , die ein lichtreflektierendes Weißpigment (speziell in der Vorderseitenbeschichtung) sowie gegebenenfalls Farbpigmente , optische Aufheller und/oder andere Zusätze wie antistatisch wirkende Verbindungen , Dispergierhilfsmittel für das Weißpigment und Antioxidantien enthalten kann . Die Polyolefinüberzugsschicht wird in üblicher Weise durch Extrusionsbeschichtung aufgebracht.

Das Papier selbst kann neben der erfindungsgemäß verwendeten Mischung noch mineralische oder organische Füllstoffe , Weißpigment , Farbstoff oder Farbpigment , optische Aufheller , Antioxidantien und/oder andere bei der Herstellung photographischer Träger übliche Zusatzstoffe enthalten .

Der erfinderische Gedanke wird anhand der nachfolgenden Beispiele verdeutlicht.

### Beispiel 1

Ein ca. 150 g/m² schweres Papier wird aus einer wäßrigen Zellstoffaufschlämmung (LBKP/NBKP = 2/1) hergestellt, der eine Leimungsmischung folgender Zusammensetzung zugesetzt wurde:
Stearinsäure 1 Gew.-%
Aluminiumsulfat 2 Gew.-%
epoxidiertes höheres Fettsäureamid 0,15 Gew.-%
anionisches und kationisches Polyacrylamid im Verhältnis von 50/50; Gesamtmenge 1,0 Gew.-%

Es wurden anionische Polyacrylamide mit folgenden Anteilen an anionischen Gruppen verwendet:
1a 5%
1b 10 %
1C 20 %

Das aus dieser Mischung hergestellte Papier wird in üblicher Weise beidseitig mit Polyethylen extrusionsbeschichtet.

### Beispiel 2

Ein ca. 150 g/m² schweres Papier wird aus einer wäßrigen Zellstoffaufschlämmung (LBKP/NBKP = 2/1) hergestellt, der eine Leimungsmischung folgender Zusammensetzung zugesetzt wurde:
Stearinsäure 3 Gew.-%
Aluminiumsulfat 6 Gew.-%
Alkyletendimer 0,6 Gew.-%
epoxidiertes höheres Fettsäureamid 0,1 Gew.-%
anionisches und kationisches Polyacrylamid im Verhältnis 50/50; Gesamtmenge 1,0 Gew.-%

Es wurden anionische Polyacrylamide mit folgenden Anteilen an anionischen Gruppen verwendet:
2a5%
2b 10 %
2c 20 %

Das aus dieser Mischung hergestellte Papier wird in üblicher Weise beidseitig mit Polyethylen extrusionsbeschichtet.

### Beispiel 3

Ein ca. 175 g/m² schweres Papier wird aus einer wäßrigen Zellstoffaufschlämmung (LBKP/NBKP = 1/1) hergestellt, der eine Leimungsmischung folgender Zusammensetzung zugesetzt wurde:
Natriumstearat 2 Gew.-%
Aluminiumtrichlorid 4 Gew.-%
anionisches und kationisches Polyacrylamid im Verhältnis 40/60; Anteil an anionischen Gruppen im anionischen Polyacrylamid: 10 %; Gesamtmenge 0,3 Gew.-%
epoxidiertes höheres Fettsäureamid:
3b 0,01 Gew.-%
3c 0,04 Gew.-%
3d 0,1 Gew.-%
3e 0,3 Gew.-%

Das aus dieser Mischung hergestellte Papier wird in üblicher Weise beidseitig mit Polyethylen extrusionsbeschichtet.

### Beispiel 4

Ein ca. 175 g/m² schweres Papier wird aus einer wäßrigen Zellstoffaufschlämmung (LBKP/NBKP = 1/1) hergestellt, der eine Leimungsmischung folgender Zusammensetzung zugesetzt wurde:
Natriumstearat 2 Gew.-%
Aluminiumtrichlorid 4 Gew.-%
epoxidiertes höheres Fettsäureamid 0,1 Gew.-%
anionisches und kationisches Polyacrylamid im Verhältnis von 60/40; Anteil an anionischen Gruppen im anionischen Polyacrylamid: 10 % in folgenden Gesamtmengen:
4a 0,2 Gew.-%
4b 0,4 Gew.-%
4c 0,8 Gew.-%
4d 1,0 Gew.-%
4e 2,0 Gew.-%

Das aus dieser Mischung hergestellte Papier wird mit Polyethylen in üblicher Weise extrusionsbeschichtet.

### Beispiel 5

Ein ca. 175 g/m² schweres Papier wird aus einer wäßrigen Zellstoffaufschlämmung (LBKP/NBKP = 1/1) hergestellt, der eine Leimungsmischung folgender Zusammensetzung zugesetzt wurde:
5a: Natriumstearat 1,5 Gew.-%
Aluminiumtrichlorid 3 Gew.-%
Alkylketendimer 0,6 Gew.-%
epoxidiertes höheres Fettsäureamid 0,22 Gew.-%
anionisches und kationisches Polyacrylamid im Verhältnis 40/60; Anteil an anionischen Gruppen im anionischem Polyacrylamid: 10 %; Gesamtmenge: 0,4 Gew.-%
5b: Natriumstearat 2 Gew.-%
Aluminiumtrichlorid 4 Gew.-%
Alkylketendimer 0,4 Gew.-%
epoxidiertes höheres Fettsäureamid 0,04 Gew.-%
anionisches und kationisches Polyacrylamid im Verhältnis 60/40; Anteil an anionischen Gruppen im anionischen Polyacrylamid: 10 %; Gesamtmenge: 1,5 Gew.-%

Das aus dieser Mischung hergestellte Papier wird mit einem Oberflächenstrich folgender Zusammensetzung versehen:
Wasser 1000 g
Crotonsäure-modifizierter Polyvinylalkohol Verseifungsgrad: 99 %
Carboxylgruppenanteil 3,1 mol-% 40 g
Zirkoniumammoniumcarbonat 8 g
Natriumchlorid 20 g

Die Auftragsmenge beträgt 2 g/m². Das behandelte Papier wird getrocknet und mit Polyethylen in üblicher Weise extrusionsbeschichtet.

### Veraieichsbeispiei 1

Ein ca. 170 g/m² schweres Papier wird nach Beispiel 4 der DOS 32 16 840 aus einer Zellstoffaufschlämmung (LBKP/NBKP = 2/1) hergestellt, der eine Leimungsmischung folgender Zusammensetzung zugesetzt wurde:
Alkylketendimer 0,4 Gew.-%
Polyamid-Polyamin-Epichlorhydrin 0,5 Gew.-%
kationisches Polyacrylamid 0,5 Gew.-%
anionisches Polyacrylamid 0,5 Gew.-%

Das aus dieser Mischung hergestellte Papier wird in üblicher Weise beidseitig mit Polyethylen extrusionsbeschichtet.

### Vergleichsbeispiel 2

Ein ca. 170 g/m2 schweres Papier wird nach Beispiel 2 der DE-A 32 16 841 aus einer wäßrigen Zellstoffaufschlämmung (LBKP/NBKP = 1/1) hergestellt, der eine Leimungsmischung folgender Zusammensetzung zugesetzt wurde:
Alkylketendimer 0,7 Gew.-%
Polyamid-Polyamin-Epichlorhydrin 0,5 Gew.-%
kationisches Polyacrylamid 0,7 Gew.-%

Das aus dieser Mischung hergestellte Papier wird in üblicher Weise beidseitig mit Polyethylen extrusionsbeschichtet.

### Vergleichsbeispiel 3 -

Ein ca. 150 g/m² schweres Papier wird nach Beispiel 1 der DE-A 32 10 621 aus einer wäßrigen Zellstoffaufschlämmung hergestellt, der eine Leimungsmischung folgender Zusammensetzung zugesetzt wurde: Alkylketendimer 0,5 Gew.-%
epoxidiertes höheres Fettsäureamid 0,3 Gew.-%
kationische Stärke 2,5 Gew.-%
anionisches Polyacrylamid 0,3 Gew.-%

Das aus dieser Mischung hergestellte Papier wird in üblicher Weise beidseitig mit Polyethylen extrusionsbeschichtet.

### Veraleichsbeispiel 4

Ein ca. 150 g/m² schweres Papier wird aus einer wäßrigen Zellstoffaufschlämmung (LBKP/NBKP = 2/1) hergestellt, der eine Leimungsmischung folgender Zusammensetzung zugesetzt wurde:
4a: Stearinsäure 1 Gew.-%
Aluminiumsulfat 2 Gew.-%
anionisches und kationisches Polyacrylamid im Verhältnis 50/50;
Anteil an anionischen Gruppen im anionischen Polyacrylamid: 10 %;
Gesamtmenge 1,0 Gew.-%
4b: Stearinsäure 1 Gew.-%
Aluminiumsulfat 2 Gew.-%
epoxidiertes höheres Fettsäureamid 0,15 Gew.-%
4c: nach Beispiel 5a, jedoch ohne das epoxidierte höhere Fettsäureamid
4d: nach Beispiel 5a, jedoch ohne anionisches und kationisches Polyacrylamid

Das aus dieser Mischung hergestellte Papier wird mit Polyethylen in üblicher Weise extrusionsbeschichtet.

### Prüfung der Trägermaterialien

Sowohl das Papier wie auch der durch beidseitige Polyethylenextrusion hergestellte Papierträger für photographische Schichten werden Prüfungen unterworfen .

### Prüfung 1. : Messung der Oberflächenglätte (Oberflächenzahl)

Die Prüfung erfolgt an dem unbeschichteten Papier nach der in der deutschen Patentanmeldung P 34 26 782.4-52 beschriebenen Prüfmethode.

### Prüfuno 2. : Bestimmung des Kanteneindringens

Das mit Polyethylen beschichtete Papier wird einem simulierten photographischen Entwicklungsprozeß mit einem Benzylakohol enthaltenden handelsüblichen Entwickler bei einer Temperatur von etwa 30_{°}C und über eine Zeitdauer von 25 Minuten unterworfen . An beiden Kanten des Prüfstücks wird das Eindringen der photographischen Bäder mit einer Meßlupe ausgemessen . Die Meßwerte werden als Kanteneindringen (KE) in mm angegeben .

### Prüfuno 3. : Bestimmung der inneren Festigkeit (Spaltfestigkeit)

Die Prüfung erfolgt an dem mit Polyethylen beschichteten Papier nach der in TAPPI RC 308 angegebenen Methode mit dem Internal Bond Impact Tester Model B .

Die Meßwerte werden in Nm (1/1000 Fuß x Pfund) angegeben .

### Bewertung der Ergebnisse

Die Beispiele 1 bis 5 verdeutlichen den erfindungsgemäßen Effekt. Die Prüfwerte in Spalte 3 (Prüfung 3) zeigen, daß das Optimum in bezug auf die innere Festigkeit des Papiers bei einem Anteil an anionischen Gruppen im anionischen Polyacrylamid von 10% liegt.

Die Gegenüberstellung zu den im Stand der Technik beschriebenen Leimungsmischungen (Vergleichsbeispiele 1 bis 4) verdeutlicht die Verbesserung der Oberflächenglätte, die bei der Verwendung der erfindungsgemäßen Leimungsmischung erhalten wird (Spalte 1 der Prüfergebnisse, Prüfung 1).

Die Spalte 2 der Prüfergebnisse macht deutlich, daß in bezug auf die Leimung bei der Verwendung der erfindungsgemäßen Leimungsmischung keine Verschlechterung gegenüber denen im Stand der Technik beschriebenen Leimungsmischungen auftreten. Das herrschende Vorurteil, daß nämlich eine gute Leimung nur unter Verwendung neutraler Leimungsmittel erreicht werden kann, wird hiermit widerlegt.

## Patentansprüche

1. Polyolefinharz-beschichteter wasserfester fotografischer Papierträger, dessen Papier aus einer Papiermasse gebildet ist, die Fettsäure mit 14 - 20 C-Atomen und/oder Fettsäuresalz und Aluminiumsalz sowie gegebenenfalls ein Alkylketendimer enthält, dadurch gekennzeichnet, daß die Papiermasse außerdem anionisches und kationisches Polyacrylamid im Verhältnis 40:60 bis 60:40 und epoxidiertes höheres Fettsäureamid mit Alkylketten der Kettenlänge von C₁₄ bis C₃o enthält wobei die zugesetzte Gesamtmenge an Polyacrylamiden 0,2 - 2,0 Gew.-% bezogen auf Faserstoff und die zugesetzte Gesamtmenge an epoxidiertem höheren Fettsäureamid 0,01 bis 0,3 Gew.-% bezogen auf Faserstoff ist und das Verhältnis von epoxidiertem höheren Fettsäureamid zu Fettsäure bzw. Fettsäuresalz 0,01:1 bis 0,2:1 beträgt und daß der Anteil anionischer Gruppen im anionischen Polyacrylamid 5 bis 20% beträgt.

2. Fotografischer Papierträger gemäß Anspruch 1, dadurch gekennzeichnet, daß der Anteil anionischer Gruppen im anionischen Polyacrylamid etwa 10% beträgt.

3. Fotografischer Papierträger gemäß Anspruch 1, dadurch gekennzeichnet, daß die Polyacrylamide in einer Gesamtmenge von 0,4 bis 1,4 Gew.-% bezogen auf Faserstoff enthalten sind.

4. Fotografischer Papierträger gemäß Anspruch 1, dadurch gekennzeichnet, daß das Verhältnis von epoxidiertem höheren Fettsäureamid zu Alkylketendimer zu Fettsäure bzw. Fettsäuresalz 0,02:0,2:1 bis 0,15:0,5:1 beträgt.

## Claims

1. Polyolefin resin-coated waterproof photographic paper base, the paper of which is formed from a paper pulp containing fatty acid with 14 - 20 C-atoms and/or fatty acid salt and aluminium salt and where applicable an alkyl ketene dimer, characterised in that the paper pulp also contains anionic and cationic polyacrylamide in the ratio of 40:60 to 60:40 as well as epoxidised higher fatty acid amide with alkyl chains with a chain length of C₁₄ to C₃₀ so that the added total quantity of polyacrylamides is 0.2 to 2.0% by weight in relation to the fibrous material and the added total quantity of epoxidised higher fatty acid amide is 0.01 to 0.3% by weight in relation to the fibrous material, the ratio of epoxidised higher fatty acid amide to fatty acid or fatty acid salt is 0.01:1 to 0.2:1 and the proportion of anionic groups in the anionic polyacrylamide is 5 to 20%.

2. Photographic paper base according to claim 1, characterised in that the proportion of anionic groups in the anionic polyacrylamide is approximately 10%.

3. Photographic paper base according to claim 1, characterised in that the polyacrylamides make up a total quantity of 0.4 to 1.4% by weight in relation to fibrous material.

4. Photographic paper base according to claim 1, characterised in that the ratio of epoxidised higher fatty acid amide to alkyl ketene dimer to fatty acid or fatty acid salt is 0.02:0.2:1 to 0.15:0.5:1.

## Revendications

1. Support photographique en papier résistant à l'eau et recouvert d'une couche de résine polyoléfini- que, ledit papier étant formé à partir d'une pâte de papier qui contient un acide gras comportant de 14 à 20 atomes de carbone et/ou un sel d'acide gras et un sel d'aluminium ainsi qu'éventuellement un dimère d'alkylcétène, caractérisé en ce que la pâte de papier par ailleurs comprend
un polyacrylamide anionique ou cationique en proportion de 40:60 à 60:40 et un amide d'acide gras supérieur epoxydé avec des chaînes alkyle comprenant 14 à 20 atomes de carbone, dans laquelle la quantité totale ajoutée de polyacrylamide est de 0,2-2,0% en poids calculé sur base du produit fibreux et la quantité totale ajoutée d'amide d'acide gras supérieur époxydé est de 0,01 à 0,3% en poids sur base du produit fibreux, et que le rapport d'amide d'acide gras supérieur époxydé à l'acide gras ou au sel d'acide gras se situe entre 0,01:1 et 0,2:1 et que la proportion de groupe anionique dans le polyacrylamide anionique est de 5 à 20%.

2. Support photographique selon la revendication 1, caractérisé en ce que la proportion de groupes anioniques dans la polyacrylamide anionique s'élève à environ 10%.

3. Support photographique selon la revendication 1, caractérisé en ce que le polyacrylamide est présent en quantité totale variant de 0,4 à 1,4% en poids sur base de la matière fibreuse.

4. Support photographique selon la revendication 1, caractérisé en ce que les rapports d'amide d'acide gras supérieur époxydé au dimère d'alkylcétène et à l'acide gras ou le sel d'acide gras sont compris entre 0,02:0,2:1 et 0,15:0,5:1.
